# EUROPÄISCHE PATENTSCHRIFT

(11) **EP 0 984 084 B1**
(45) Veröffentlichungstag und Bekanntmachung des Hinweises auf die Patenterteilung: **02.01.2003**
(21) Anmeldenummer: 99123392.5
(22) Anmeldetag: 22.08.1995
(51) Int. Cl.: D01F 2/00, D01F 11/02, D06M 15/564

(54) **Verfahren zur Herstellung von Cellulosefasern**
Process for manufacturing cellulosic fibres
Procédé de fabrication de fibres de cellulose

(30) Priorität: 06.09.1994 DE 4431635
(43) Veröffentlichungstag der Anmeldung: 08.03.2000
(62) Teilanmeldung aus: 95931179.6
(73) Patentinhaber: BASF AKTIENGESELLSCHAFT, 67056 Ludwigshafen (DE)
(72) Erfinder: Schrott, Wolfgang, Dr., 67459 Böhl-Iggelheim (DE); Badura, Wolfram, 68219 Mannheim (DE)

(56) Entgegenhaltungen:
- EP-A- 0 359 039
- EP-A- 0 392 349
- EP-A- 0 516 361
- EP-A- 0 531 820
- EP-A- 0 538 977
- EP-A- 0 621 366
- WO-A-94/20656
- WO-A-95/00697
- DE-A- 4 142 275
- DATABASE WPI Section Ch, Week 9426 Derwent Publications Ltd., London, GB; Class F01, AN 94-211461 XP002131787 & JP 06 146168 A ( NISSHINBO IND INC), 27. Mai 1994 (1994-05-27)
- Römpp-Lexikon Chemie, 9. Auflage, Band 6: T-Z (1992); Georg Thieme Verlag, Stuttgart (DE); S. 4698, 4699

## Beschreibung

Die vorliegende Erfindung betrifft ein neues Verfahren zur Herstellung von aus Lösungsmitteln gesponnenen Cellulosefasern mit verringerter Neigung zum Fibrillieren durch Behandlung der Fasern mit bestimmten reaktiven Verbindungen.

Aus der GB-A-2 043 525 ist die Herstellung von Cellulosefasern durch Spinnen einer Celluloselösung in einem geeigneten Lösungsmittel, z.B. einem N-Oxid eines tertiären Amins, wie N-Methylmorpholin-N-oxid, bekannt. In einem solchen Spinnprozeß wird die Celluloselösung durch eine geeignete Düse extrudiert und die resultierende Faservorstufe in Wasser gewaschen und danach getrocknet. Solche Fasern werden als "aus Lösungsmittel gesponnene Fasern" bezeichnet.

Solche aus Lösungsmitteln gesponnenen Cellulosefasern bieten viele anwendungstechnische Vorteile, neigen aber zum Fibrillieren. Darunter versteht man das Abspleißen feinster Faserfibrillen, die bei der Verarbeitung der Cellulosefasern in der Textilherstellung zu Problemen führen können.

Die WO-A-92/07124 empfiehlt zur Lösung dieses Problems die Behandlung der Cellulosefasern mit einer wäßrigen Lösung oder Dispersion eines Polymers, das über eine Vielzahl kationisch ionisierbarer Gruppen verfügt, z.B. ein Polyvinylimidazolin.

Weiterhin lehrt die EP-A-538 977 die Verwendung von Verbindungen, die 2 bis 6 funktionelle Gruppen aufweisen, die mit Cellulose reagieren können, z.B. Produkte auf Basis von Dichlortriazin, für diesen Zweck.

Aufgabe der vorliegenden Erfindung war es, ein neues Verfahren zur Herstellung von aus Lösungsmitteln gesponnenen Cellulosefasern mit verringerter Neigung zum Fibrillieren bereitzustellen, das von anderen chemischen Defibrillierungsreagenzien ausgeht.

Es wurde nun gefunden, daß die Herstellung von aus Lösungsmitteln gesponnenen Cellulosefasern mit verringerter Neigung zum Fibrillieren vorteilhaft gelingt, wenn man die Fasern mit einer oder mehreren Verbindungen aus der Gruppe der cyclischen Hydoxy- oder Alkoxyethylenharnstoffen der allgemeinen Formel VI, behandelt, in der R⁴ und R⁵ Wasserstoff oder C₁-C₃-Alkyl mit der Maßgabe bedeuten, daß mindestens einer der Reste R⁴ und R⁵ eine C₁-C₃-Alkylgruppe ist, und R⁶ und R⁷ für Wasserstoff oder C₁-C₄-Alkyl stehen, ein.

Erfindungsgemäß setzt man cyclische Hydroxy- oder Alkoxyethylenharnstoffe der allgemeinen Formel VI in der R⁴ und R⁵ Wasserstoff oder C₁-C₃-Alkyl mit der Maßgabe bedeuten, daß mindestens einer der Reste R⁴ und R⁵ eine C₁-C₃-Alkylgruppe ist, und R⁶ und R⁷ für Wasserstoff oder C₁-C₄-Alkyl stehen, ein.

Verbindungen aus der Gruppe der durch eine oder mehrere Alkylgruppen N-substituierten cyclischen Hydroxy-oder Alkoxyethylenharnstoffe sind auf dem Textilgebiet als Vernetzer bei der formaldehydfreien Ausrüstung (Hochveredlung) von cellulosehaltigen textilen Materialien bekannt.

Die Verbindungen (VI) können beim erfindungsgemäßen Verfahren zur Herstellung von Cellulosefasern generell in einem wäßrigen System, vorzugsweise in wäßriger Lösung oder Emulsion, zur Anwendung gelangen, wobei das wäßrige System im allgemeinen, bezogen auf das Gewicht des wäßrigen Systems, 0,1 bis 20 Gew.-%, vorzugsweise 0,5 bis 10 Gew.-%, der Verbindungen (VI) aufweist.

Die Herstellverfahren für aus Lösungsmittel gesponnene Cellulosefasern laufen in der Regel in 4 Stufen ab.
- Stufe 1:: Lösen der Cellulose in einem mit Wasser mischbaren Lösungsmittel
- Stufe 2:: Extrudieren der Lösung durch eine Düse unter Bildung der Faservorstufe
- Stufe 3:: Behandlung der Faservorstufe mit Wasser um Lösungsmittel zu entfernen und die Cellulosefaser auszubilden
- Stufe 4:: Trocknung der Faser

Als Lösungsmittel in Stufe 1 wird vorzugsweise N-Methylmorpholin-N-oxid verwendet.

Die feuchte Faser, die in Stufe 3 erhalten wird, wird als nichtgetrocknete Faser bezeichnet und weist in der Regel, bezogen auf das Trockengewicht der Faser, 120 bis 150 Gew.-% Wasser auf.

Der Wassergehalt der getrockneten Faser beträgt im allgemeinen, bezogen auf das Trockengewicht der Faser, 60 bis 80 Gew.-%.

Die erfindungsgemäße Behandlung mit den Verbindungen (VI) kann entweder an der feuchten Faser (während oder nach Stufe 3) oder an der getrockneten Faser (nach Stufe 4) erfolgen. Es ist aber auch eine Behandlung im Stadium der Faserherstellung (Stufe 2), z.B. in einem Fällbad, möglich.

Wenn die Behandlung an der feuchten Faser erfolgt, so kann dies beispielsweise durch Zugabe des wäßrigen Systems der Verbindungen (VI) zu einem zirkulierenden Bad geschehen, das die Faservorstufe enthält. Die Faservorstufe kann dabei z.B. als Stapelfaser vorliegen.

Wenn die Behandlung an der getrockneten Faser erfolgt, so kann diese z.B. als Stapelfaser, Vlies, Garn, Maschenware oder Gewebe vorliegen. Die Behandlung der Fasern in diesem Fall kann z.B. in wäßriger Flotte erfolgen.

Im Gegensatz zu der in der EP-A-538 977 beschriebenen Methode kann im erfindungsgemäßen Verfahren auf die Anwesenheit von Alkali verzichtet werden.

Die Behandlung wird in der Regel bei einer Temperatur von 20 bis 200°C, vorzugsweise 40 bis 180°C, vorgenommen. Dabei erfolgt eine chemische Reaktion der Verbindungen (VI) mit den Hydroxygruppen der Cellulose, wobei auch eine chemische Verknüpfung zwischen Hydroxygruppen verschiedener Cellulose-Fibrillen möglich ist. Dadurch wird die Stabilität der Faser erhöht.

Die Zeitdauer der Behandlung beträgt üblicherweise 1 Sekunde bis 20 Minuten, vorzugsweise 5 bis 60 Sekunden und insbesondere 5 bis 30 Sekunden.

Beim Imprägnierverfahren kann die Behandlung sowohl bei Raumtemperatur (20°C) mit anschließender Trocknung bis 100°C als auch bei Durchführung von Kondensationen bei Temperaturen bis zu 200°C, insbesondere bei 150 bis 180°C, erfolgen.

Die Behandlung der feuchten oder getrockneten Faser kann mit 0,1 bis 10 Gew.-%, vorzugsweise 0,2 bis 5 Gew.-%, insbesondere 0,2 bis 2 Gew.-%, jeweils bezogen auf das Trockengewicht der Faser, der Verbindungen (VI) erfolgen. In manchen Fällen kann es jedoch auch vorteilhaft sein, die genannten Mengen noch zu erhöhen, z.B. bis auf ca. 20 Gew.-%.

Bei der Behandlung können weitere hierbei übliche Hilfsmittel in den hierfür üblichen Mengen mitverwendet werden. Insbesondere sind hier Antimigrationsmittel, beispielsweise auf Basis von Oxethylierungsprodukten, zu erwähnen.

Bei der erfindungsgemäßen Verwendung der Verbindungen (VI) kann die Reaktivität dieser Mittel durch Zusatz katalytischer Mengen von Lewis-Säuren wie MgCl₂, ZnCl₂, AlCl₃, BF₃ oder Systemen wie MgCl₂/NaBF₄ oder MgSO₄/NaBF₄/LiCl oder von anorganischen oder organischen Säuren oder entsprechenden sauren Salzen, z.B. HCl, H₂SO₄, H₃PO₄, p-Toluolsulfonsäure, Methansulfonsäure, NaHSO₄, NaH₂PO₄, (NH)₄HSO₄ oder Trialkylamin-Hydrochlorid, oder von anderen vernetzend wirkenden anorganischen Salzen, z.B. Nitraten oder Teraalkylammoniumsalzen, den Prozeßerfordernissen angepaßt, d.h. in der Regel erhöht werden.

Wie bereits ausgeführt, können die Verbindungen (VI) gegenüber den in der EP-A-538 977 beschriebenen Verbindungen rein thermisch (ohne Alkali) fixiert werden, wodurch sie sich optimal in den Faserherstellungsprozeß integrieren lassen. Die Anfärbbarkeit der so behandelten Fasern mit allen üblichen Cellulosefaserfarbstoffen, auch Reaktivfarbstoffen, ist in der Regel möglich.

Unter Anwendung der in der EP-A-538 977 beschriebenen Testmethoden, auf die hier ausdrücklich Bezug genommen wird, können vorteilhafte Ergebnisse erzielt werden.

## Patentansprüche

1. Verfahren zur Herstellung von aus Lösungsmitteln gesponnenen Cellulosefasern mit verringerter Neigung zum Fibrillieren, **dadurch gekennzeichnet, daß** man die Fasern mit einer oder mehreren Verbindungen aus der Gruppe der
cyclischen Hydroxy- oder Alkoxyethylenharnstoffe der allgemeinen Formel VI behandelt, in der R⁴ und R⁵ Wasserstoff oder C₁-C₃-Alkyl mit der Maßgabe bedeuten, daß mindestens einer der Reste R⁴ und R⁵ eine C₁-C₃-Alkylgruppe ist, und R⁶ und R⁷ für Wasserstoff oder C₁-C₄-Alkyl stehen, einsetzt.

2. Verfahren nach Anspruch 1, **dadurch gekennzeichnet, daß** man die Fasern mit 0,1 bis 10 Gew.-%, bezogen auf das Trockengewicht der Fasern, der Verbindungen (B) behandelt.

3. Verfahren nach den Ansprüchen 1 oder 2, **dadurch gekennzeichnet, daß** man die Behandlung bei einer Temperatur von 20 bis 200°C vornimmt.

## Claims

1. A process for producing solvent-spun cellulosic fiber having a reduced tendency to fibrillate, **characterized in that** it comprises treating the fiber with one or more compounds from the group of the
(B) cyclic hydroxy- or alkoxyethyleneureas of the general formula VI where R⁴ and R⁵ are each hydrogen or C₁-C₃-alkyl, with the proviso that at least one of R⁴ and R⁵ is a C₁-C₃-alkyl group, and R⁶ and R⁷ are each hydrogen or C₁-C₄-alkyl.

2. A process as claimed in claim 1, **characterized in that** the fiber is treated with from 0.1 to 10% by weight, based on the dry weight of the fiber, of the compounds (B).

3. A process as claimed in claim 1 or 2, **characterized in that** the treating is effected at from 20 to 200°C.

## Revendications

1. Procédé de fabrication de fibres de cellulose filées à partir de solvants, avec une tendance réduite à la formation de fibrilles, **caractérisé en ce que** l'on traite les fibres avec un ou plusieurs composés du groupe formé par les hydroxy- ou alcoxy-éthylcarbamides cycliques de formule générale VI, dans laquelle R⁴ et R⁵ représentent un atome d'hydrogène ou un groupe alkyle en C₁ à C₃, à condition qu'au moins un des groupes R⁴ et R⁵ soit un groupe alkyle en C₁ à C₃, et R⁶ et R⁷ représentent un atome d'hydrogène ou un groupe alkyle en C₁ à C₄.

2. Procédé selon la revendication 1, **caractérisé en ce que** l'on traite les fibres avec 0,1% à 10% en poids, par rapport au poids sec des fibres, de composés (B).

3. Procédé selon la revendication 1 ou 2, **caractérisé en ce que** l'on réalise le traitement à une température comprise entre 20°C et 200°C.
